# EUROPÄISCHE PATENTSCHRIFT

(11) **EP 0 922 621 B1**
(45) Veröffentlichungstag und Bekanntmachung des Hinweises auf die Patenterteilung: **17.12.2003**
(21) Anmeldenummer: 98123570.8
(22) Anmeldetag: 10.12.1998
(51) Int. Cl.: B61D 17/22

(54) **Balg oder Teil eines Übergangs zwischen zwei gelenkig miteinander verbundenen Teilen eines Fahrzeuges (Maschenware)**
Bellows or part of bellows of a passage between two articulated parts of a vehicle (knitted fabric)
Soufflet ou partie d'un soufflet d'un passage entre deux parties reliées de manière articulée d'un véhicule (tricot)

(30) Priorität: 13.12.1997 DE 19755433; 23.12.1997 DE 19757429
(43) Veröffentlichungstag der Anmeldung: 16.06.1999
(73) Patentinhaber: HÜBNER GmbH, D-34123 Kassel (DE)
(72) Erfinder: Schwind, Günter, 34246 Vellmar (DE); Busch, Thomas, Dipl.-Ing., 34359 Reinhardshagen (DE)
(74) Vertreter: WALTHER, WALTHER & HINZ Patentanwälte

(56) Entgegenhaltungen:
- EP-A- 0 389 934
- DE-A- 3 035 159
- US-A- 2 126 837

## Beschreibung

Die Erfindung betrifft einen Wellen- oder Faltenbalg oder einen Teil eines Übergangs zwischen zwei gelenkig miteinander verbundenen Teilen eines Fahrzeugs, wobei die Wellen oder Falten in ihrer Wölbung einteilig ausgebildet sind, wobei in einer Elastomerschicht eine textile Einlage einvulkanisiert ist.

Falten- oder Wellenbälge sind Bestandteil eines Übergangs zwischen zwei gelenkig miteinander verbundenen Fahrzeugen. Ein solcher Übergang besteht im Einzelnen aus einer Übergangsbrücke, einem Gelenk und einem die Brücke bzw. das Gelenk umgebenden Balg. Dieser Balg dient im Wesentlichen dem Schutz der Passagiere beim Überwechseln zwischen den einzelnen gelenkig miteinander verbundenen Fahrzeugen. Ein solcher Faltenoder Wellenbalg muss aufgrund der auftretenden Relativbewegungen zwischen den einzelnen Fahrzeugen ein extremes Verformungsvermögen aufweisen. Das heißt, ein solcher Balg muss in der Lage sein, allen Nick-, Wank- und Versatzbewegungen der beiden gelenkig miteinander verbundenen Fahrzeuge relativ zueinander nachzugeben.

Bei der Herstellung der einzelnen Wellen eines derartigen Wellenbalges wird nun derart vorgegangen, dass diese insbesondere im Eckbereich aus einzelnen in Balgumfangsrichtung verlaufenden Streifen aufgebaut sind, die zur Bildung der U-förmigen Wölbung der Welle miteinander verklebt bzw. vernäht sind. Zur Herstellung eines vollständigen Balges werden dann die einzelnen Wellen miteinander vernäht.

Hieraus wird deutlich, dass die Herstellung eines derartigen Balges sehr aufwendig und damit teuer ist. Hinzu kommt, dass die Nähte Verwerfungen bilden, die an der benachbarten Welle reiben und unweigerlich zum Verschleiss dieser Welle- dadurch führen, dass hier die Materialstärke abnimmt.

Bei der Herstellung der einzelnen Falten eines Faltenbalges werden einzelne Materialstreifen ziehharmonikaartig an ihren Längskanten miteinander vernäht, wobei die hierbei entstehenden Kanten durch U-förmige Schienen eingefasst sind. Auch hier ist der Aufwand zur Herstellung sehr hoch.

Wie bereits zu eingangs ausgeführt, sind Falten- und Wellenbälge bekannt. Solche Bälge haben ein extremes Dehnungsvermögen und können auch in extremer Weise zusammengefaltet werden, so dass mit einem solchen Balg auch extreme Kurvenfahrten möglich sind. Allerdings sind solche Bälge sehr aufwendig in der Herstellung, wie das ebenfalls zuvor bereits erwähnt wurde. Dies rührt im Wesentlichen daher, dass jede Welle bzw. Falte aus einzelnen Gewebestreifen besteht, die zur Bildung der Falte bzw. Welle miteinander entsprechend formgebend vernäht werden. Eine Erleichterung der Herstellung derartiger Wellen oder Falten würde sich nun dadurch bieten, dass man eine Gewebeschicht zwischen zwei Elastomerschichten einbettet und ein solches Gebilde in Gänze vulkanisiert. Es hat sich allerdings herausgestellt, dass mit einer üblichen Gewebeeinlage keine befriedigenden Ergebnisse zu erzielen sind. Dies deshalb, weil - so hat sich herausgestelit - die Gewebelage während der Vulkanisation aufgrund der Formgebung in der Form nicht genau mittig zwischen den beiden Elastomerschichten verbleibt, sondern vielmehr aufgrund des sogenannten Heißschrumpfverhaltens des Gewebes nach innen zwischen den Schichten wandert. Das heißt, dass die Elastomerschicht an einer Seite relativ dick ist, wohingegen an der gegenüberliegenden Schicht die Gewebeschicht zutage tritt. Die Folge hiervon ist, dass ein derart aufgebauter Balg nur eine geringe Haltbarkeit aufweist. Der Grund hierfür ist darin zu finden, dass bei der Vulkanisation eine Verformung stattfindet, der die textile Einlage nicht in der Lage ist nachzugeben.

Aus der DE 30 35 159 ist der Aufbau eines Balges bekannt, wobei zwischen zwei Elastomerschichten eine Gewebeeinlage angeordnet ist. Die Schussfäden bei diesem Gewebe sind nach Art einer Dreherbindung durch die Kettfäden abgebunden. Ein solches Gewebe ist in Kettfadenrichtung nachgiebig, nicht aber in Richtung oder Schussfäden. Wird demzufolge ein Balg mit einer solchen Gewebeeinlage auf Dehnung im Schussfadenrichtung beansprucht, so besteht auf Dauer die Gefahr, dass der Balg Schaden nimmt, da sich die Einlage von dem sie umgebenden Elastomer lösen wird.

Der Erfindung liegt daher die Aufgabe zugrunde, einen Balg oder einen Teil eines Balges herzustellen, wobei die Herstellung einfach und kostensparend sein soll, und darüberhinaus der Balg eine hohe Lebensdauer aufweisen soll.

Die Aufgabe wird erfindungsgemäß dadurch gelöst, dass die textile Einlage als Maschenware ausgebildet ist. Es hat sich nämlich gezeigt, dass bei der Verwendung einer Maschenware z.B. als Gestrick die Gewebelage genau zwischen den beiden Elastomerschichten, während der Vulkanisation in einer Form, verbleibt. Da die Form eines Balges bzw. eines Teiles davon dreidimensional ist, erfolgt die Verformung vorzugsweise multiaxial. Erklärbar ist dies dadurch, dass die Maschenware eine gewisse-Eigenelastizität aufweist, die bewirkt, dass während der Formgebung das Gewebe während der Vulkanisation plastisch nachgiebig, dass heißt verformbar ist. Begünstigt wird diese Eigenschaft noch dadurch, dass nach einer vorteilhaften Weiterbildung der Erfindung die Maschenware, also beispielsweise ein Gestrick, elastische Fäden aufweist. Das heißt, dass die Maschenware vom Prinzip her in etwa eine ähnliche Elastizität oder Verformungsfähigkeit aufweist, wie sie die umgebenden Schichten aus dem Elastomermaterial besitzen. Wie bereits ausgeführt hat das Heißschrumpfverhalten eines üblichen Kunststoffgewebes zur Folge, dass das Gewebe durch die Elastomerschicht nach innen wandert, mit der Folge, dass hierdurch die Haltbarkeit eines derartigen Gewebes stark reduziert ist. Durch die Verwendung einer Maschenware kann zwar der Schrumpfungsvorgang nicht ganz unterbunden werden, jedoch ist aufgrund der Elastizität bzw. Verformbarkeit der Maschenware sichergestellt, dass diese nicht, wie beim Stand der Technik, nach innen durch Elastomerschicht hindurchwandert, da sie in der Lage ist den Schrumpfvorgang durch seine Eigenelastizität oder Verformung zu kompensieren.

An dieser Stelle sei erwähnt, dass mit einer entsprechenden Form ein solcher Balg in Teilen, das heißt als einzelne Falte oder Welle hergestellt sein kann, die dann zur Bildung des Balges miteinander verbunden werden, oder aber es sind Seitenwände, Boden- oder Deckenabschnitte mit mehreren hintereinander angeordneten Falten bzw. Seitenwandabschnitte oder Wellen herstellbar, bzw, bei entsprechend großer Form besteht die Möglichkeit der Herstellung ganzer Bälge bzw. Balghälften. Vorteilhaft bei nach einem solchen Prinzip einteilig hergestelltem Balg bzw. Balgelemente ist, dass diese auch eine hohe Haltbarkeit aufweisen, was daraus resultiert, dass die Oberfläche der Bauteile absolut eben gehalten werden kann. Das heißt, es bestehen zum Gegensatz zum Stand der Technik keinerlei Erhöhungen, Überlagerungen oder Verwerfungen auf der Oberfläche, die an der benachbarten Welle oder Falte reiben könnten und hier zu einem frühzeitigen Verschleiß des Balges insgesamt führen könnten. Des Weiteren hat sich herausgestellt, dass in Bezug auf die Schall-und Wärmedämmung zumindest gleich gute Werte erzielt werden, wie mit einem Balg gemäß dem bekannten Stand der Technik.

Im Einzelnen ist vorgesehen, dass die Maschenware zwischen zwei Elastomerschichten einvulkanisiert ist, wobei als Einlage zwei versetzt übereinander angeordnete textile Schichten aus Maschenware vorgesehen sein können, um eine relativ hohe Steifigkeit gegen Durchbiegung des Balges bereitstellen zu können, ohne die Elastizität in Längsrichtung des Balges aufgeben zu müssen.

Nach einem besonderen Merkmal der Erfindung ist vorgesehen, dass der Gewichtsanteil der textilen Einlage zum Elastomeranteil zwischen 15 % und 50 %, vorzugsweise jedoch etwa 40 % beträgt. Durch einen derart hohen Textilanteil wird eine hohe Stabilität und Haltbarkeit des Balges ermöglicht.

Gegenstand der Erfindung ist ebenfalls ein Verfahren zur Herstellung eines Balges bzw. eines Teiles eines Balges eines Überganges zwischen zwei gelenkig miteinander verbundenen Fahrzeugen, wobei sich ein derartiges Verfahren erfindungsgemäß dadurch auszeichnet, dass in eine Form mit einer Falten- oder Wellenkontur eine Elastomerschicht eingelegt wird, auf die Elastomerschicht eine Schicht einer Maschenware und auf diese Maschenware eine weitere Elastomerschicht einlegbar ist, wobei die Verbindung der Elastomerschichten untereinander und mit der Maschenware durch Vulkanisation bewerkstelligt wird. Die Vulkanisation erfolgt im Wege der Heiß-Vulkanisation bei etwa 170 bis 210 bar, vorzugsweise bei etwa 200 bar. Es hat sich nun herausgestellt, dass insbesondere bei der Verwendung von Textileinlagen aus Maschenware die Verwerfungen im Randbereich der Welle oder Falte dadurch weitestgehend vermieden werden können, dass die Form während des Vulkanisiervorganges entlüftet wird. Hierbei wird dem Elastomermaterial die Möglichkeit gegeben, sich zu entspannen, was schlussendlich auch Verwerfungen im Randbereich der Welle abbaut, da durch diesen Entspannungsvorgang überschüssiges Elastomermaterial aus der Form austreten kann.

Die zeichnerische Darstellung, Zeigt, was "unter einer Welle einer Falte, beispielsweise einem Eckelement einer Falte oder Welle als Teil eines Balges und einem Balg" verstanden wird.

Eine Welle oder Falte eines Balges stellt sich als ein umlaufendes Element eines tunnelförmigen Balges dar, der sich aus mehreren hintereinander angeordneten Falten oder Wellen zusammensetzt. Ein solcher tunnelförmiger Balg zeigt vier Ecken, so dass insgesamt jede Falte oder Welle vier Eckelemente aufweist. Die Eckelemente stehen somit in einem Winkel von 90° zueinander.

## Patentansprüche

1. Wellen- oder Faltenbalg oder Teil eines Balges eines Übergangs zwischen zwei gelenkig miteinander verbundenen Teilen eines Fahrzeuges, wobei die Wellen oder Falten in ihrer Wölbung einteilig ausgebildet sind, wobei in einer Elastomerschicht eine textile Einlage einvulkanisiert ist,
**dadurch gekennzeichnet,**
**dass** die Einlage in textiler Form als Maschenware ausgebildet ist.

2. Balg nach Anspruch 1,
**dadurch gekennzeichnet,**
**dass** die Maschenware als Gestrick ausgebildet ist.

3. Balg nach Anspruch 2,
**dadurch gekennzeichnet,**
**dass** die Maschenware multiaxial verformbar ist.

4. Balg nach Anspruch 1,
**dadurch gekennzeichnet,**
**dass** als Einlage mehrerer in unterschiedlicher Direktionierung übereinander angeordnete Schichten aus Maschenware vorgesehen sind.

5. Balg nach Anspruch t,
**dadurch gekennzeichnet,**
**dass** die Maschenware elastische Fäden aufweist.

6. Balg nach Anspruch 1,
**dadurch gekennzeichnet,**
**dass** der Gewichtsanteil der textilen Einlage zum Elastomeranteil zwischen 15 und 50, vorzugsweise jedoch 40 % beträgt.

7. Verfahren zur Herstellung eines Balges eines Uberganges zwischen zwei gelenkig miteinander verbundenen Teilen eines Fahrzeugs; wobei die Wellen oder Falten in ihrer Wölbung einteilig ausgebildet sind wobei in einer Elastomerschicht eine textile Einlage einvulkanisiert ist
**gekennzeichnet durch**
die Verwendung einer Form mit einer Falten- oder Wellenkontur zur Herstellung eines Falten- oder Wellenbalges, wobei in die Form eine Elastomerschicht, auf die Elastomerschicht eine Lage aus textiler Maschenware und auf diese Lage aus Maschenware eine weitere Elastomerschicht einlegbar ist, wobei die Verbindung der Elastomerschichten untereinander und mit der Maschenware **durch** Vulkanisation erfolgt.

8. Balg nach Anspruch 5,
**dadurch gekennzeichnet,**
**dass** im Scheitelbereich der Falte oder Welle anordbare Schienen einvulkanisiert sind.

9. Balg nach Anspruch 5,
**dadurch gekennzeichnet,**
**dass** die Vulkanisation im Wege der Heiß-Vulkanisation bei 170 bis 210 bar, vorzugsweise bei 200 bar erfolgt.

10. Verwendung einer Maschenware in einem Balge bzw. einem Teil eines Balges, nach dem Oberbegriff von Anspruch 1.

## Claims

1. A concertina or expansion bellows or a part of a connection between two articulated vehicle parts, the curvature of the folds or pleats being made in one piece, a textile insert being cured in place in an elastomer layer,
**characterized in that**
the textile insert is made from a knitted material.

2. The bellows according to claim 1,
**characterized in that**
the knitted material is a knitted fabric.

3. The bellows according to claim 2,
**characterized in that**
the knitted material is capable of multi-axial deformation.

4. The bellows according to claim 1,
**characterized in that**
several differently oriented layers of knitted material are disposed on top of each other to form the insert.

5. The bellows according to claim 1,
**characterized in that**
the knitted material has elastic threads.

6. The bellows according to claim 1,
**characterized in that**
the weight proportion of the textile insert relative to the proportion of elastomer ranges from 15 % to 50 %, and preferably amounts to 40 %.

7. A method of manufacturing a bellows of a connection between two articulated sections of a vehicle, the curvature of the folds or pleats being made in one piece, a textile insert being cured in place in an elastomer layer.
**characterized by**
using a mold for manufacturing an expansion or a concertina bellows and having the contour of a pleat or a fold, a layer of elastomer being placeable inside the mold, a layer of textile knitted material being placeable onto said elastomer layer and a further elastomer layer being placeable onto said layer made from knitted material, the bonding between the elastomer layers and between the elastomer layers and the knitted material being achieved through vulcanization.

8. The bellows according to claim 5,
**characterized in that**
bars that may be disposed at the apex of the pleat or fold are cured in place.

9. The bellows according to claim 5,
**characterized in that**
vulcanization is achieved by hot vulcanization at 170 to 210 bar, preferably at 200 bar.

10. Use of a knitted material in a bellows, or in a portion of a bellows, according to the preamble of claim 1.

## Revendications

1. Soufflet ou partie de soufflet d'un couloir de circulation entre.deux sections d'un véhicule articulé, la courbe des ondulations ou plis étant réalisée d'un seul tenant, un insert en textile étant vulcanisé dans une couche élastomère,
**caractérisé en ce que**
l'insert en textile est réalisé en tissu à mailles.

2. Soufflet selon la revendication 1,
**caractérisé en ce que**
le tissu à mailles est un tricot.

3. Soufflet selon la revendication 2,
**caractérisé en ce que**
le tissu à mailles est déformable selon plusieurs axes.

4. Soufflet selon la revendication 1,
**caractérisé en ce que**
plusieurs couches de tissu à mailles orientées dans des directions différentes et disposées l'une par dessus l'autre sont prévues pour faire office d'insert.

5. Soufflet selon la revendication 1,
**caractérisé en ce que**
le tissu à mailles comporte des fils élastiques.

6. Soufflet selon la revendication 1,
**caractérisé en ce que**
la fraction pondérale de l'insert textile par rapport à la fraction d'élastomère est comprise entre 15 et 50 %, et est de préférence d'environ 40%.

7. Procédé de fabrication d'un soufflet d'un couloir de circulation entre deux sections d'un véhicule articulé, la courbe des ondulations ou plis étant réalisée d'un seul tenant, un insert en textile étant vulcanisé dans une couche élastomère,
**caractérisé par**
l'utilisation d'un moule présentant le contour d'un pli ou d'une ondulation et destiné à la fabrication d'un soufflet à plis ou ondulé, une couche élastomère étant destinée à être placée dans le moule, une couche de tissu à mailles étant disposée sur ladite couche élastomère et une autre couche élastomère étant destinée à être placée sur ladite couche, les couches élastomères étant reliées entre elles et au tissu à mailles par vulcanisation.

8. Soufflet selon la revendication 5,
**caractérisé en ce que**
des cadres destinés à être placés à la crête du pli ou de l'ondulation sont mis en place par vulcanisation.

9. Soufflet selon la revendication 5,
**caractérisé en ce que**
la vulcanisation est effectuée par vulcanisation à chaud à une pression comprise entre 170 et 210 bar, de préférence à 200 bar.

10. Utilisation d'un insert en tissu à mailles dans un soufflet ou une partie de soufflet selon le préambule de la revendication 1.
